# EUROPÄISCHE PATENTSCHRIFT

(11) **EP 2 449 562 B1**
(45) Veröffentlichungstag und Bekanntmachung des Hinweises auf die Patenterteilung: **18.06.2014**
(21) Anmeldenummer: 09777052.3
(22) Anmeldetag: 29.06.2009
(51) Int. Cl.: H01B 13/00, D06M 11/74

(54) **STRANGFÖRMIGES ELEMENT**
STRAND-SHAPED ELEMENT
ELÉMENT EN FORME DE BRIN

(43) Veröffentlichungstag der Anmeldung: 09.05.2012
(73) Patentinhaber: Siemens Aktiengesellschaft, 80333 München (DE)
(72) Erfinder: SCHNIEDERS, Johannes, 90469 Nürnberg (DE)
(86) Internationale Anmeldenummer: PCT/EP2009/004956
(87) Internationale Veröffentlichungsnummer: WO 2011/000394

(56) Entgegenhaltungen:
- EP-A- 1 956 110
- WO-A-2006/107998
- FR-A- 2 918 082
- US-A1- 2005 181 209

## Beschreibung

Die Erfindung bezieht sich auf ein Verfahren zum Herstellen eines strangförmigen Elements, beispielsweise eines mechanischen Kabels, eines elektrischen Leiters oder eines elektrischen Kabels.

Elektrische Leiter und elektrische-Kabel lassen sich bekanntermaßen mit Kupferdrähten bilden.

Aus der europäischen Offenlegungsschrift EP 1 956-110 A1 ist ein Verfahren zum Herstellen eines strangförmigen Elements mit den Merkmalen gemäß dem Oberbegriff des Patentanspruchs 1 bekannt. Bei diesem Verfahren wird ein Faserabschnitt einer Faser in ein Bad eingetaucht, das ein flüssiges Hilfsmaterial und darin befindliche Nanoröhrchen enthält. Der Faserabschnitt wird aus dem Bad entnommen, wobei die auf dem Faserabschnitt verbliebenen Nanoröhrchen des Bades auf dem Faserabschnitt eine Nanoröhrchenschicht bilden.

Aus der Druckschrift WO 2006/107998 A2 ist ein Verfahren bekannt, bei dem eine optische Faser mit einem Film aus Kohlenstoff-Nanoröhrchen beschichtet wird.

Der Erfindung liegt die Aufgabe zugrunde, ein Verfahren zum Herstellen eines strangförmigen Elements anzugeben, mit dem sich besonders gute mechanische und/oder elektrische Eigenschaften des strangförmigen Elements erreichen lassen und das sich einfach und kostengünstig durchführen lässt.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Danach ist erfindungsgemäß vorgesehen, dass, nachdem die nanoröhrchenhaltige Hilfsschicht auf dem Faserabschnitt die vorgegebene Dicke erreicht hat, sei es nach einem einmaligen Eintauchen in das Bad oder nach einem mehrmaligen Eintauchen in das Bad, das Hilfsmaterial oder das Beschichtungsmaterial in der nanoröhrchenhaltigen Hilfsschicht durch ein Metall unter Bildung einer nanoröhrchenhaltigen Metallschicht ersetzt wird.

Ein wesentlicher Vorteil des erfindungsgemäßen Verfahrens ist darin zu sehen, dass sich mit diesem beispielsweise elektrische Leiter mit sehr geringem Gewicht, aber dennoch sehr guten Leitfähigkeitswerten herstellen lassen. Werden beispielsweise Kohlenstoffnanoröhrchen, fachsprachlich CNTs (CNT: Carbon nanotubes) auf einer Kohlenstofffaser abgeschieden, so lassen sich in sehr einfacher Weise hochleitfähige Leiter mit - im Vergleich zu Metallleitern - geringerem Gewicht herstellen.

Ein weiterer wesentlicher Vorteil des erfindungsgemäßen Verfahrens basiert auf dem Einsatz eines Beschichtungsbades. Ein Beschichtungsbad ermöglicht einen großen Faserdurchsatz bei geringen Kosten und ist daher für eine industrielle Produktion sehr geeignet.

Ein weiterer wesentlicher Vorteil des erfindungsgemäßen Verfahrens ist darin zu sehen, dass es - je nach Verfahrensführung - bei der Entnahme des Faserabschnitts aus dem Bad, also während der Schichtbildung auf der Faser, zu einer Vorzugsausrichtung der Nanoröhrchen kommen kann. Wenn die Nanoröhrchen hauptsächlich oder überwiegend parallel zur Faserlängsrichtung, oder zumindest näherungsweise parallel zur Faserlängsrichtung, ausgerichtet werden, so können die Nanoröhrchen, sofern sie elektrisch leitfähig sind, zu einer besonders hohen Leitfähigkeit der beschichteten Faser und damit zu einer besonders hohen Leitfähigkeit des strangförmigen Elements beitragen. Eine solche Vorzugsausrichtung der Nanoröhrchen ist vorteilhaft, aber selbstverständlich nicht zwingend nötig.

Als Metall wird bevorzugt Kupfer oder Aluminium eingesetzt.

Mit dem erfindungsgemäßen Verfahren lassen sich auch mechanisch sehr stabile strangförmige Elemente bilden, beispielsweise hochbelastbare Zugseile oder dergleichen.

Gemäß einer besonders bevorzugten Ausgestaltung des Verfahrens ist vorgesehen, dass die Schritte a) und b) zumindest einmal, vorzugsweise mehrfach wiederholt werden, um die Schichtdicke der Nanoröhrchenschicht auf dem Faserabschnitt zu erhöhen. Bei dieser Vorgehensweise wird die Schichtdicke wie bei einem Kerzenziehverfahren, bei dem ein Docht wiederholt in ein Wachsbad eingetaucht oder wiederholt durch ein Wachsbad hindurch gezogen wird, durch Auftragen neuer Nanoröhrchenschichten auf bereits vorhandenen Nanoröhrchenschichten erhöht bzw. vervielfacht, wobei die Faser stets konzentrisch in der Mitte angeordnet bleibt. Die Schritte a) und b) können quasi beliebig oft wiederholt werden, bis die Nanoröhrchenschicht auf dem Faserabschnitt eine gewünschte bzw. vorgegebene Sollschichtdicke erreicht hat.

Um eine gleichmäßige Verteilung der Nanoröhrchen auf der Faser zu erreichen, kann der im Bad befindliche Faserabschnitt beispielsweise geschwenkt, insbesondere entlang der Faserlängsrichtung oder quer zur Faserlängsrichtung, oder um die eigene Achse rotiert oder in anderer Weise bewegt werden; als besonders vorteilhaft wird jedoch eine Rotationsbewegung um die Mittelachse der Faser angesehen.

Als besonders bevorzugt wird es angesehen, wenn die Entnahme des Faserabschnitts aus dem Bad entlang der Faserlängsrichtung der Faser erfolgt, um eine bevorzugte Ausrichtung der Nanoröhrchen parallel zur Faserlängsrichtung zu erreichen.

Gemäß einer bevorzugten Ausgestaltung des Verfahren ist vorgesehen, dass die Temperatur des Bades derart eingestellt wird, dass das Hilfsmaterial schmilzt und die Nanoröhrchen in dem geschmolzenen Beschichtungsmaterial schwimmen, und die Umgebungstemperatur außerhalb des Bades auf einen Wert unterhalb der Schmelztemperatur des Hilfsmaterials eingestellt wird, so dass nach der Entnahme des Faserabschnitts aus dem Bad das auf dem Faserabschnitt verbliebene flüssige Hilfsmaterial erstarrt und dabei die feste nanoröhrchenhaltige Hilfsschicht bildet.

Gemäß einer alternativen Ausgestaltung ist vorgesehen, dass als flüssiges Hilfsmaterial ein in einem Lösungsmittel gelöstes Beschichtungsmaterial verwendet wird und das Lösungsmittel nach der Entnahme des Faserabschnitts aus dem Bad verdampft und dadurch aus den Nanoröhrchen und dem Beschichtungsmaterial die feste nanoröhrchenhaltige Hilfsschicht gebildet wird.

Die nanoröhrchenhaltige Metallschicht lässt sich besonders einfach und damit vorteilhaft bilden, indem die mit der nanoröhrchenhaltigen Hilfsschicht versehene Faseroberfläche in ein flüssiges Metallbad eingetaucht wird, in dem Metallbad das Hilfsmaterial bzw. Beschichtungsmaterial geschmolzen oder verdampft wird, das Hilfsmaterial oder das Beschichtungsmaterial in der nanoröhrchenhaltigen Hilfsschicht durch Metall des Metallbades ersetzt wird und sich bei Entnahme des Faserabschnitts aus dem Metallbad die nanoröhrchenhaltige Metallschicht bildet.

Alternativ kann das Hilfsmaterial oder das Beschichtungsmaterial auch in einem separaten Schritt von der Faser entfernt werden, so dass eine hilfsmaterialfreie bzw. beschichtungsmaterialfreie Nanoröhrchenschicht bzw. Nanoröhrchenstruktur auf der Faseroberfläche gebildet wird. Die Nanoröhrchen werden in der hilfsmaterialfreien bzw. beschichtungsmaterialfreien Nanoröhrchenschicht untereinander bzw. miteinander verhakt oder vernetzt sein, so dass sie von der Faser nicht, zumindest nicht in einem signifikanten Umfang, abfallen können. Beispielsweise bilden die Nanoröhrchen in der hilfsmaterialfreien bzw. beschichtungsmaterialfreien Nanoröhrchenschicht eine netz- oder gitterartige bzw. eigenvernetzte Struktur.

Das Entfernen des Hilfsmaterials bzw. des Beschichtungsmaterials kann in besonders einfacher Form beispielsweise durch Schmelzen oder Verdampfen oder chemisch, insbesondere mit einem Lösungs- oder Ätzmittel, erfolgen.

Nachfolgend wird die mit der Nanoröhrchenschicht versehene Faseroberfläche vorzugsweise metallisiert, um die elektrische Leitfähigkeit und/oder die mechanische Stabilität zu erhöhen. Vorzugsweise wird das Metallisieren durch ein Verschmelzen mit einem Metall erfolgen, beispielsweise durch ein Eintauchen in ein Metallbad mit geschmolzenem Metall.

Das beschriebene Verfahren kann mit Einzelfasern durchgeführt werden; im Hinblick auf eine größere mechanische Festigkeit des herzustellenden strangförmigen Elements wird es jedoch als vorteilhaft angesehen, wenn die Faser mit anderen Fasern unter Bildung eines Garnes oder Zwirns oder fadenförmiges Geflechts zusammengedreht oder verflochten oder auf andere Weise verbunden wird und das Garn oder das Zwirn oder das fadenförmige Geflecht in der oben beschriebenen Weise zumindest abschnittsweise mit einer nanoröhrchenhaltigen Hilfsschicht und/oder mit einer Nanoröhrchenschicht und/oder mit einer nanoröhrchenhaltigen Metallschicht beschichtet wird.

Im Übrigen wird es als vorteilhaft angesehen, wenn die beschichtete Faser, das beschichtete Garn, das beschichtete Zwirn oder das beschichtete fadenförmige Geflecht nachfolgend verseilt wird, beispielsweise gemeinsam mit Kupferdrähten. Das entstehende Seil kann vorzugsweise mit einem Harz vergossen werden.

Auch kann das hergestellte strangförmige Element, sei es als beschichtete Faser, als beschichtetes Garn, als beschichteter Zwirn oder als beschichtetes fadenförmiges Geflecht oder als Seil zu einem flächigen Geflecht, beispielsweise einer Matte oder dergleichen, weiterverarbeitet werden.

Mit Blick auf optimale elektrische Eigenschaften des strangförmigen Elements wird es als vorteilhaft angesehen, wenn die Nanoröhrchen Kohlenstoffnanoröhrchen sind und/oder als Faser eine Kohlenstofffaser verwendet wird.

Als Hilfsmaterial kann beispielsweise ein Wachs oder eine Emulsion verwendet werden.

Die Erfindung wird nachfolgend anhand von Ausführungsbeispielen näher erläutert; dabei zeigen beispielhaft
- Figur 1: ein Bad mit einer darin abschnittsweise befindlichen Faser,
- Figur 2: die Faser nach der Entnahme aus dem Bad,
- Figur 3: die Faser nach einem erneuten Eintauchen in das Bad,
- Figur 4: die Faser nach der Entnahme aus dem Bad nach dem erneuten Eintauchen,
- Figur 5: ein Metallbad zum Metallisieren der Faser,
- Figur 6: die Faser nach dem Metallisieren und
- Figur 7: ein Ausführungsbeispiel zum automatisierten Beschichten einer Faser mit Nanoröhrchen.

In den Figuren werden der Übersicht halber für identische oder vergleichbare Komponenten stets dieselben Bezugszeichen verwendet.

In der Figur 1 sieht man ein Bad 10, das ein Hilfsmaterial 20 enthält. Bei dem Hilfsmaterial handelt es sich beispielsweise um Wachs. In dem Wachs befinden sich Kohlenstoffnanoröhrchen 30.

Die Temperatur Ti des Bades 10 ist derart eingestellt, dass das Wachs geschmolzen ist und die Kohlenstoffnanoröhrchen 30 in dem geschmolzenen Wachs schwimmen können. Die Außentemperatur Ta, also die Umgebungstemperatur außerhalb des Bades 10, weist einen Wert unterhalb der Schmelztemperatur des Wachses auf.

Wie sich in der Figur 1 erkennen lässt, befindet sich ein Faserabschnitt 40 einer Kohlenstofffaser 50 abschnittsweise in dem Bad 10. Die Oberfläche des Faserabschnitts 40 tritt also mit dem Wachs und den Kohlenstoffnanoröhrchen in Kontakt.

Wird der Faserabschnitt 40 wieder aus dem Bad 10 entnommen, beispielsweise entlang der Faserlängsrichtung P1 aus dem Bad 10 gezogen, so wird das auf dem Faserabschnitt verbliebene Wachs erstarren und dabei eine feste nanoröhrchenhaltige Hilfsschicht in Form einer nanoröhrchenhaltigen Wachsschicht bilden. Dies zeigt beispielhaft die Figur 2.

Man erkennt in der Figur 2 die Kohlenstofffaser 50 sowie die feste nanoröhrchenhaltige Wachsschicht 60 auf dem Faserabschnitt 40. Außerdem sieht man, dass die Kohlenstoffnanoröhrchen 30 in der nanoröhrchenhaltigen Wachsschicht eine Vorzugsrichtung aufweisen können; so erstrecken sich die Kohlenstoffnanoröhrchen 30 vornehmlich in der Faserlängsrichtung.

Um eine möglichst gleichmäßige Dickenverteilung der festen nanoröhrchenhaltigen Wachsschicht 60 zu erreichen, wird die Kohlenstofffaser 50 in dem Bad 10 beispielsweise gedreht, wie dies der Pfeil P2 in der Figur 1 andeutet.

Ist die Dicke d der nanoröhrchenhaltigen Wachsschicht 60 noch nicht ausreichend groß, so kann der Beschichtungsvorgang - analog zu einem Kerzenziehverfahren - beliebig häufig wiederholt werden, um die Dicke zu erhöhen.

Die Figur 3 zeigt den mit der nanoröhrchenhaltigen Wachsschicht 60 beschichteten Faserabschnitt 40, nachdem die Kohlenstofffaser 50 erneut in das Bad 10 eingetaucht worden ist.

Bei einem erneuten Herausziehen des Faserabschnitts 40 aus dem Bad 10, vorzugsweise entlang der Faserlängsrichtung P1, wird auf dem Faserabschnitt erneut flüssiges Wachs verbleiben und dort erstarren und dabei die Dicke der Wachsschicht erhöhen. Dies zeigt beispielhaft die Figur 4.

Ist die Dicke der Wachsschicht 60 ausreichend groß, so wird das Wachs der nanoröhrchenhaltigen Wachsschicht 60 durch ein Metall ersetzt, und es wird eine nanoröhrchenhaltige Metallschicht gebildet. Ein solches Ersetzen des Wachses kann beispielsweise in einem flüssigen Kupfer- oder Aluminiumbad 100 erfolgen, wie dies beispielhaft die Figur 5 zeigt.

In dem Kupfer- oder Aluminiumbad 100 wird das Wachs schmelzen oder verdampfen, wobei jedoch die Kohlenstoffnanoröhrchen 30 auf dem Faserabschnitt 40 verbleiben; denn die Kohlenstoffnanoröhrchen 30 sind in erheblichem Umfange oder vollständig untereinander bzw. miteinander verhakt oder vernetzt, so dass sie von der Kohlenstofffaser 50 nicht, zumindest nicht in einem signifikanten Umfang, abfallen können. Beispielsweise bilden die Kohlenstoffnanoröhrchen 30 auf der Kohlenstofffaser 50 eine netz- oder gitterartige bzw. eigenvernetzte Struktur.

Wird die Kohlenstofffaser 50 anschließend aus dem Kupfer- oder Aluminiumbad 100 entnommen, so entsteht ein strangförmiges Element 150 mit der Kohlenstofffaser 50 im Zentrum und einer nanoröhrchenhaltige Metallschicht 160 außen herum. Dies zeigt beispielhaft die Figur 6.

Das strangförmige Element 150 kann anschließend weiterverarbeitet werden, beispielsweise verseilt und als Leiter in einem herkömmlichen Verfahren weiterverarbeitet werden.

Die Figur 7 zeigt ein Ausführungsbeispiel zum automatisierten Beschichten einer Kohlenstofffaser 50 mit Kohlenstoffnanoröhrchen 30. Man sieht eine mit der Kohlenstofffaser 50 gebildete Faserschleife 200, die über eine oder mehrere Umlenkrollen 210 geführt und entlang der Pfeilrichtung P3 gedreht bzw. rotiert wird, so dass sich stets ein Faserabschnitt 220 innerhalb eines nanoröhrchenhaltigen Wachsbads 230 und die übrige Faser 240 außerhalb des Wachsbads 230 befindet. Durch ein wiederholtes Durchtauchen der Kohlenstofffaser 50 durch das Wachsbad 230 lässt sich die Dicke d der resultierenden nanoröhrchenhaltigen Wachsschicht 60 (vgl. Figuren 2 und 4) auf der Kohlenstofffaser 50 beliebig einstellen.

### Bezugszeichen

- 10: Bad
- 20: Hilfsmaterial
- 30: Kohlenstoffnanoröhrchen
- 40: Faserabschnitt
- 50: Kohlenstofffaser
- 60: nanoröhrchenhaltige Wachsschicht
- 100: Kupfer- oder Aluminiumbad
- 150: strangförmiges Element
- 160: nanoröhrchenhaltige Metallschicht
- 200: Faserschleife
- 210: Umlenkrolle
- 220: Faserabschnitt
- 230: Wachsbad
- 240: übrige Faser
- d: Dicke
- P1: Faserlängsrichtung
- P2: Pfeilrichtung
- P3: Pfeilrichtung
- Ta: Außentemperatur
- Ti: Badtemperatur

## Patentansprüche

1. Verfahren zum Herstellen eines strangförmigen Elements (150),
wobei
(a) zumindest ein Faserabschnitt (40) einer Faser (50) in ein Bad (10) eingetaucht wird, das ein flüssiges Hilfsmaterial (20) und darin befindliche Nanoröhrchen (30) enthält,
(b) der Faserabschnitt aus dem Bad entnommen wird und die auf dem Faserabschnitt verbliebenen Nanoröhrchen des Bades auf dem Faserabschnitt eine Nanoröhrchenschicht bilden,
c) mit der zumindest abschnittsweise mit Nanoröhrchen beschichteten Faser das strangförmige Element gebildet wird, und
auf dem Faserabschnitt verbliebenes flüssiges Hilfsmaterial nach der Entnahme des Faserabschnitts aus dem Bad fest wird und gemeinsam mit den darin befindlichen Nanoröhrchen auf dem Faserabschnitt eine feste nanoröhrchenhaltige Hilfsschicht als Nanoröhrchenschicht bildet,
**dadurch gekennzeichnet, dass**
nachdem die nanoröhrchenhaltige Hilfsschicht auf dem Faserabschnitt die vorgegebene Dicke (d) erreicht hat, sei es nach einem einmaligen Eintauchen in das Bad oder nach einem mehrmaligen Eintauchen in das Bad, das Hilfsmaterial oder das Beschichtungsmaterial in der nanoröhrchenhaltigen Hilfsschicht durch ein Metall unter Bildung einer nanoröhrchenhaltigen Metallschicht (160) ersetzt wird.

2. Verfahren nach Anspruch 1,
**dadurch gekennzeichnet, dass**
die Schritte a) und b) zumindest einmal wiederholt werden.

3. Verfahren nach einem der voranstehenden Ansprüche,
**dadurch gekennzeichnet, dass**
- die Temperatur (Ti) des Bades derart eingestellt wird, dass das Hilfsmaterial schmilzt und die Nanoröhrchen in dem geschmolzenen Hilfsmaterial schwimmen, und
- die Außentemperatur (Ta) außerhalb des Bades auf einen Wert unterhalb der Schmelztemperatur des Hilfsmaterials eingestellt wird, so dass nach der Entnahme des Faserabschnitts aus dem Bad das auf dem Faserabschnitt verbliebene flüssige Hilfsmaterial erstarrt und dabei die feste nanoröhrchenhaltige Hilfsschicht bildet.

4. Verfahren nach einem der voranstehenden Ansprüche,
**dadurch gekennzeichnet, dass**
- als flüssiges Hilfsmaterial ein Lösungsmittel mit darin gelöstem Beschichtungsmaterial verwendet wird und
- das Lösungsmittel nach der Entnahme des Faserabschnitts aus dem Bad verdampft und dadurch aus den Nanoröhrchen und dem Beschichtungsmaterial die feste nanoröhrchenhaltige Hilfsschicht gebildet wird.

5. Verfahren nach einem der voranstehenden Ansprüche,
**dadurch gekennzeichnet, dass**
die nanoröhrchenhaltige Metallschicht gebildet wird, indem
- die mit der nanoröhrchenhaltigen Hilfsschicht versehene Faseroberfläche in ein flüssiges Metallbad (100) eingetaucht wird, und
- das Hilfsmaterial oder das Beschichtungsmaterial in der nanoröhrchenhaltigen Hilfsschicht durch Metall des Metallbades ersetzt wird und sich bei Entnahme des Faserabschnitts aus dem Metallbad die nanoröhrchenhaltige Metallschicht bildet.

6. Verfahren nach einem der voranstehenden Ansprüche 1-4,
**dadurch gekennzeichnet, dass**
das Hilfsmaterial oder das Beschichtungsmaterial von der Faser entfernt und eine hilfsmaterialfreie bzw. beschichtungsmaterialfreie Nanoröhrchenschicht auf der Faseroberfläche gebildet wird.

7. Verfahren nach Anspruch 6,
**dadurch gekennzeichnet, dass**
das Entfernen des Hilfsmaterials bzw. des Beschichtungsmaterials durch Schmelzen oder Verdampfen oder chemisch, insbesondere mit einem Lösungs- oder Ätzmittel, erfolgt und die mit der Nanoröhrchenschicht versehene Faseroberfläche metallisiert wird.

8. Verfahren nach einem der vorangehenden Ansprüche,
**dadurch gekennzeichnet, dass**
- die Faser mit anderen Fasern unter Bildung eines Garnes oder Zwirns zusammengedreht oder verflochten oder auf andere Weise verbunden wird und
- das Garn oder das Zwirn in der in den Ansprüchen 1-10 beschriebenen Weise zumindest abschnittsweise mit einer nanoröhrchenhaltigen Hilfsschicht und/oder mit einer Nanoröhrchenschicht und/oder mit einer nanoröhrchenhaltigen Metallschicht beschichtet wird.

9. Verfahren nach einem der vorangehenden Ansprüche,
**dadurch gekennzeichnet, dass**
die beschichtete Faser, das beschichtete Garn oder das beschichtete Zwirn nachfolgend verseilt wird.

10. Verfahren nach einem der vorangehenden Ansprüche,
**dadurch gekennzeichnet, dass**
die Nanoröhrchen Kohlenstoffnanoröhrchen sind und/oder als Faser eine Kohlenstofffaser verwendet wird.

11. Verfahren nach einem der vorangehenden Ansprüche,
**dadurch gekennzeichnet, dass**
als Hilfsmaterial Wachs oder eine Emulsion verwendet wird.

## Claims

1. Method for producing a strand-shaped element (150), in which
(a) at least one fibre portion (40) of a fibre (50) is dipped into a bath (10) which contains a liquid auxiliary material (20) and nanotubelets (30) located therein,
(b) the fibre portion is extracted from the bath and the nanotubelets of the bath which remained on the fibre portion form a nanotubelet layer on the fibre portion,
(c) the strand-shaped element is formed by means of the fibre coated at least partially with nanotubelets, and
liquid auxiliary material which has remained on the fibre portion becomes solid after the extraction of the fibre portion from the bath and, together with the nanotubelets located therein, forms on the fibre portion a solid nanotubelet-containing auxiliary layer as a nanotubelet layer,
**characterized in that**, after the nanotubelet-containing auxiliary layer on the fibre portion has reached the stipulated thickness (d), whether after once-only dipping into the bath or after being dipped into the bath more than once, the auxiliary material or the coating material in the nanotubelet-containing auxiliary layer is replaced by a metal so as to form a nanotubelet-containing metal layer (160).

2. Method according to Claim 1, **characterized in that** steps a) and b) are repeated at least once.

3. Method according to one of the preceding claims, **characterized in that**
- the temperature (Ti) of the bath is set in such a way that the auxiliary material melts and the nanotubelets float in the melted auxiliary material, and
- the external temperature (Ta) outside the bath is set at a value below the melting temperature of the auxiliary material, so that, after the extraction of the fibre portion from the bath, the liquid auxiliary material which has remained on the fibre portion solidifies and at the same time forms the solid nanotubelet-containing auxiliary layer.

4. Method according to one of the preceding claims, **characterized in that**
- the liquid auxiliary material used is a solvent with coating material dissolved therein, and
- the solvent is evaporated after the extraction of the fibre portion from the bath and the solid nanotubelet-containing auxiliary layer is thereby formed from the nanotubelets and the coating material.

5. Method according to one of the preceding claims, **characterized in that** the nanotubelet-containing metal layer is formed **in that**
- the fibre surface provided with the nanotubelet-containing auxiliary layer is dipped into a liquid metal bath (100), and
- the auxiliary material or the coating material in the nanotubelet-containing auxiliary layer is replaced by metal of the metal bath, and the nanotubelet-containing metal layer is formed during the extraction of the fibre portion from the metal bath.

6. Method according to one of the preceding Claims 1-4, **characterized in that** the auxiliary material or the coating material is removed from the fibre and a nanotubelet layer free of auxiliary material or free of coating material is formed on the fibre surface.

7. Method according to Claim 6, **characterized in that** the removal of the auxiliary material or of the coating material takes place by melting or evaporation or chemically, in particular by means of a solvent or etchant, where the fibre surface provided with the nanotubelet layer is metalized.

8. Method according to one of the preceding claims, **characterized in that**
- the fibre is twisted together with or interlaced with or connected in another way to other fibres so as to form a yarn or twine, and
- the yarn or twine is coated, in the way described in Claims 1-10, at least partially with a nanotubelet-containing auxiliary layer and/or with a nanotubelet layer and/or with a nanotubelet-containing metal layer.

9. Method according to one of the preceding claims, **characterized in that** the coated fibre, the coated yarn or the coated twine is subsequently stranded.

10. Method according to one of the preceding claims, **characterized in that** the nanotubelets are carbon nanotubelets and/or the fibre used is a carbon fibre.

11. Method according to one of the preceding claims, **characterized in that** the auxiliary material used is wax or an emulsion.

## Revendications

1. Procédé de fabrication d'un élément ( 150 ) filiforme, dans lequel
(a) on plonge au moins un tronçon ( 40 ) de fibre ( 50 ) dans un bain ( 10 ) qui contient une matière ( 20 ) auxiliaire liquide et des nanotubes ( 30 ) qui s'y trouvent,
(b) on retire le tronçon de fibres du bain et les nanotubes du bain qui sont restés sur le tronçon de fibre forment une couche de nanotubes sur le tronçon de fibre,
(c) on forme l'élément filiforme par la fibre revêtue au moins par endroits de nanotubes et
on rend solide, après avoir sorti le tronçon de fibre du bain, l'adjuvant liquide qui est resté sur le tronçon de fibre et il forme, conjointement avec les nanotubes qui s'y trouvent, sur le tronçon de fibre une couche auxiliaire solide contenant des nanotubes en tant que couche de nanotubes,
**caractérisé en ce que**,
après que la couche auxiliaire contenant des nanotubes sur le tronçon de fibre a atteint l'épaisseur ( d ) donnée à l'avance, que ce soit après une seule immersion dans le bain ou après plusieurs immersions dans le bain, on remplace la matière auxiliaire ou la matière de revêtement de la couche auxiliaire contenant des nanotubes par un métal avec formation d'une couche ( 160 ) métallique contenant des nanotubes.

2. Procédé de fabrication suivant la revendication 1, **caractérisé en ce qu'**on répète au moins une fois les stades a) et b).

3. Procédé de fabrication suivant l'une des revendications précédentes,
**caractérisé en ce que**
- on règle la température ( Ti ) du bain de manière à ce que l'adjuvant fonde et de manière à ce que les nanotubes flottent dans l'adjuvant fondu, et
- on règle la température ( Ta ) à l'extérieur du bain à une valeur inférieure au point de fusion de l'adjuvant, de sorte qu'après le retrait du tronçon de fibre du bain, l'adjuvant liquide, qui est resté sur le tronçon de fibre, se solidifie et forme ainsi la couche auxiliaire solide contenant des nanotubes.

4. Procédé de fabrication suivant l'une des revendications précédentes,
**caractérisé en ce que**
- on utilise comme adjuvant liquide un solvant dans lequel la matière de revêtement est dissoute et
- on évapore, après avoir retiré le tronçon de fibre, le solvant du bain et on forme ainsi en les nanotubes et en le matériau de revêtement, la couche auxiliaire solide contenant des nanotubes.

5. Procédé de fabrication suivant l'une des revendications précédentes, **caractérisé en ce que** l'on forme la couche métallique contenant des nanotubes,
- en plongeant dans un bain (100) métallique liquide la surface de la fibre munie de la couche auxiliaire contenant des nanotubes, et
- en remplaçant la matière auxiliaire ou la matière de revêtement de la couche auxiliaire contenant des nanotubes par du métal du bain métallique et la couche métallique contenant des nanotubes se formant lors du retrait du tronçon de fibre du bain métallique.

6. Procédé de fabrication suivant l'une des revendications 1 à 4, **caractérisé en ce que** l'on élimine de la fibre l'adjuvant ou la matière de revêtement et on forme à la surface de la fibre une couche de nanotubes exempt d'adjuvant ou de matière de revêtement.

7. Procédé de fabrication suivant la revendication 6, **caractérisé en ce qu'**on effectue l'élimination de l'adjuvant ou de la matière de revêtement par fusion ou par évaporation ou par attaque chimique, notamment au moyen d'un solvant ou d'un agent d'attaque, et on métallise la surface de la fibre munie de la couche de nanotubes.

8. Procédé de fabrication suivant l'une des revendications précédentes, **caractérisé en ce que**
- on retord ou entrelace ou relie d'une autre façon la fibre avec d'autres fibres avec formation d'un fil ou d'un retors et
- on revêt le fil ou le retors de la manière décrite dans les revendications 1 à 10, au moins par endroits, d'une couche auxiliaire contenant des nanotubes et/ou d'une couche de nanotubes et/ou d'une couche métallique contenant des nanotubes.

9. Procédé de fabrication suivant l'une des revendications précédentes, **caractérisé en ce que** l'on retord ensuite la fibre revêtue, le fil revêtu ou le retors revêtu.

10. Procédé de fabrication suivant l'une des revendications précédentes, **caractérisé en ce que** les nanotubes sont des nanotubes de carbone et/ou on utilise comme fibre une fibre de carbone.

11. Procédé de fabrication suivant l'une des revendications précédentes, **caractérisé en ce qu'**on utilise comme adjuvant de la cire ou une émulsion.
